# EUROPÄISCHE PATENTSCHRIFT

(11) **EP 0 576 472 B1**
(45) Veröffentlichungstag und Bekanntmachung des Hinweises auf die Patenterteilung: **28.08.1996**
(21) Anmeldenummer: 92906365.9
(22) Anmeldetag: 11.03.1992
(51) Int. Cl.: G03G 9/135, G03G 9/097

(54) **ELEKTROSTATISCHER TONER, ENTHALTEND EINE KETOVERBINDUNG ALS LADUNGSSTABILISATOR**
ELECTROSTATIC TONERS CONTAINING A KETO COMPOUND AS CHARGE STABILIZER
TONER ELECTROSTATIQUE CONTENANT UN COMPOSE CETONIQUE COMME STABILISATEUR DE LA CHARGE

(30) Priorität: 20.03.1991 DE 4109086
(43) Veröffentlichungstag der Anmeldung: 05.01.1994
(73) Patentinhaber: BASF Aktiengesellschaft, 67063 Ludwigshafen (DE)
(72) Erfinder: SCHROEDER, Gunter-Rudolf, D-6900 Heidelberg (DE); MAYER, Udo, D-6710 Frankenthal (DE)
(86) Internationale Anmeldenummer: EP9200534
(87) Internationale Veröffentlichungsnummer: WO9216878

(56) Entgegenhaltungen:
- WO-A-92/00553
- WO-A-92/05476
- US-A- 5 028 508

## Beschreibung

Die vorliegende Erfindung betrifft neue elektrostatische Toner, enthaltend ein polymeres Bindemittel und als Ladungsstabilisator eine Verbindung der Formel I in der
- Z: C₁-C₂₀-Alkyl, das gegebenenfalls durch Phenyl substituiert ist, C₅-C₇-Cycloalkyl oder gegebenenfalls substituiertes Phenyl,
- X: und Y gleich oder verschieden sind und unabhängig voneinander jeweils Cyano oder einen Rest der Formel -CO-OR¹, -CO-NR¹R² oder -CO-R³, worin R¹ für C₁-C₂₀-Alkyl, das gegebenenfalls durch Phenyl substituiert ist, oder C₅-C₇-Cycloalkyl, R² für Wasserstoff oder C₁-C₄-Alkyl und R³ für C₁-C₂₀-Alkyl, das gegebenenfalls durch Phenyl substituiert ist, C₅-C₇-Cycloalkyl oder gegebenenfalls substituiertes Phenyl stehen, oder X und Y zusammen einen Rest der Formel -CO-L-CO- oder -CO-CH=C(CH₃)-O-CO-, worin L für C₂-C₄-Alkylen steht, und
Kat^{⊕} das Äquivalent eines Kations bedeuten.

Latente elektrostatische Bildaufzeichnungen werden dadurch entwickelt, daß der Toner auf dem elektrostatischen Bild induktiv abgeschieden wird. Die Ladungsstabilisatoren stabilisieren die elektrostatische Ladung des Toners. Dadurch wird das Bild kräftiger und konturenschärfer.

Die verwendeten Ladungsstabilisatoren müssen dabei vielseitige Anforderungen erfüllen:
- Fähigkeit zur Entwicklung des latenten elektrostatischen Bildes zu einem farbstarken sichtbaren Bild.
- Leichte Verteilbarkeit in der Tonerzubereitung, um ein störungsfreies, konturenscharfes, gleichförmiges Bild zu erzeugen.
- Unempfindlichkeit gegen Feuchtigkeit.
- Hohe Thermostabilität.

Aus der JP-A-26 058/1986, JP-A-212 851/1986 oder der JP-A-212 852/1986 sind elektrostatische Toner bekannt, die als Ladungsstabilisatoren Metallsalze von β-Dicarbonylverbindungen aufweisen.

Es hat sich jedoch gezeigt, daß die Ladungsstabilisatoren des Standes der Technik häufig Mängel in ihrem Anforderungsprofil aufweisen.

Aufgabe der vorliegenden Erfindung war es daher, einen neuen elektrostatischen Toner bereitzustellen, der über Ladungsstabilisatoren verfügt, die vorteilhafte anwendungstechnische Eigenschaften aufweisen.

Demgemäß wurden die eingangs näher bezeichneten elektrostatischen Toner gefunden.

Wenn einer oder beide der Reste X und Y in Formel I über eine Carbonylgruppe verfügen, kann der Ladungsstabilisator der Formel I in verschiedenen tautomeren Formen vorliegen, die alle vom Patentanspruch mit umfaßt werden.

Beispielhaft werden folgende tautomere Formen genannt: oder

Alle in der obengenannten Formel auftretenden Alkyl- und Alkylengruppen können sowohl geradkettig als auch verzweigt sein.

Wenn in der obengenannten Formel I substituierte Phenylgruppen auftreten, so können als Substituenten z.B. C₁-C₂₀-Alkyl oder C₁-C₂₀-Alkoxy in Betracht kommen. Die Phenylgruppen sind dabei in der Regel ein- bis dreifach substituiert.

Reste Z, R¹, R² und R³ sind z.B. Methyl, Ethyl, Propyl, Isopropyl, Butyl, Isobutyl, sec-Butyl oder tert-Butyl.

Reste Z, R¹ und R² sind weiterhin z.B. Pentyl, Isopentyl, Neopentyl, tert-Pentyl, Hexyl, Heptyl, 1-Ethylpentyl, Octyl, Isooctyl, 2-Ethylhexyl, Nonyl, Isononyl, Decyl, Isodecyl, Undecyl, Dodecyl, Tridecyl, Isotridecyl, Tetradecyl, Pentadecyl, Hexadecyl, Heptadecyl, Octadecyl, Nonadecyl, Eicosyl (die obigen Bezeichnungen Isooctyl, Isononyl, Isodecyl und Isotridecyl sind Trivialbezeichnungen und stammen von den nach der Oxosynthese erhaltenen Alkoholen - vgl. dazu Ullmanns Encyklopädie der technischen Chemie, 4. Auflage, Band 7, Seiten 215 bis 217, sowie Band 11, Seiten 435 und 436), Benzyl, 1- oder 2-Phenylethyl, Cyclopentyl, Cyclohexyl oder Cycloheptyl.

Reste Z und R³ sind weiterhin z.B. Phenyl, 2-, 3- oder 4-Methylphenyl, 2-, 3- oder 4-Ethylphenyl, 2-, 3- oder 4-Propylphenyl, 2-, 3- oder 4-Isopropylphenyl, 2-, 3- oder 4-Butylphenyl, 2-, 3- oder 4-(2-Ethylhexyl)phenyl, 2,4-Dimethylphenyl, 2,4,6-Trimethylphenyl, 2-, 3- oder 4-Methoxyphenyl, 2-, 3- oder 4-Ethoxyphenyl, 2-, 3- oder 4-Propoxyphenyl, 2-, 3- oder 4-Butoxyphenyl, 2-, 3- oder 4-(2-Ethylhexyloxy)phenyl, 2,4-Dimethoxyphenyl oder 2,4,6-Trimethoxyphenyl.

Reste L sind z.B. -CH₂-, -(CH₂)₂-, -(CH₂)₃-, -(CH₂)₄-, -CH(CH₃)-CH₂-, -CH(CH₃)-CH(CH₃)- oder CH(CH₃)-(CH₂)₂-.

Geeignete Kationen Kat^{⊕} leiten sich z.B. von Wasserstoff oder von einem Metall ab.

Bevorzugt sind elektrostatische Toner, die eine Verbindung der Formel I enthalten, in der Z C₁-C₂₀-Alkyl oder gegebenenfalls substituiertes Phenyl und X und Y unabhängig voneinander jeweils einen Rest der Formel -CO-OR¹ oder -CO-R³, worin R¹ für C₁-C₂₀-Alkyl und R³ für C₁-C₂₀-Alkyl oder Phenyl stehen, bedeuten.

Bevorzugt sind weiterhin elektrostatische Toner, die eine Verbindung der Formel I enthalten, in der Kat^{⊕} ein Proton, ein Kation, das sich von einem Metall der Gruppe IA des Periodensystems der Elemente ableitet, oder das Äquivalent eines Kations, das sich von einem Metall der Gruppe IIA des Periodensystems der Elemente ableitet, bedeutet.

Besonders bevorzugt sind elektrostatische Toner, die eine Verbindung der Formel I enthalten, in der
- Z: C₁-C₂₀-Alkyl,
- X: den Rest -CO-OR¹, worin R¹ für C₁-C₂₀-Alkyl steht, und
- Y: den Rest -CO-R³, worin R³ für C₁-C₂₀-Alkyl oder Phenyl steht,
bedeuten.

Besonders bevorzugt sind weiterhin elektrostatische Toner, die eine Verbindung der Formel I enthalten, in der Kat^{⊕} ein Proton, eine Lithium-, Natrium- oder Kaliumion oder das Äquivalent eines Magnesium-, Calcium- oder Bariumions bedeutet.

Hervorzuheben sind auch elektrostatische Toner, die Mischungen von Verbindungen der Formel I enthalten. Dabei können folgende Mischungen unterschieden werden
- Mischungen aus gleicher Ketoverbindung und verschiedenen Kationen
- Mischungen aus verschiedenen Ketoverbindungen und gleichen Kationen
- Mischungen aus verschiedenen Ketoverbindungen und verschiedenen Kationen.

Besonders zu nennen sind elektrostatische Toner, die Mischungen aus gleicher Ketoverbindung und verschiedenen Kationen, insbesondere Calcium- und Bariumionen, enthalten.

In den Mischungen können die Mischungspartner in jedem Verhältnis vorhanden sein. Bei Mischungen der Calcium- und Bariumsalze sind solche besonders hervorzuheben, deren Molverhältnis Calciumsalz:Bariumsalz 1:1 bis 99:1 beträgt.

Die Herstellung solcher Mischungen kann entweder durch mechanisches Mischen oder direkt bei der Synthese der Salze erfolgen.

Der Anteil des Ladungsstabilisators der Formel I im elektrostatischen Toner beträgt in der Regel 0,01 bis 2 Gew.-%, bezogen auf das Gewicht des Toners.

Die in den neuen elektrostatischen Tonern enthaltenen polymeren Bindemittel sind an sich bekannt. Sie sind in der Regel thermoplastisch und haben einen Erweichungspunkt von 40 bis 200°C, vorzugsweise 50 bis 130°C und insbesondere 65 bis 115°C. Beispiele für polymere Bindemittel sind Polystyrol, Copolymere von Styrol mit einem Acrylat oder Methacrylat, Copolymere von Styrol mit Butadien und/oder Acrylnitril, Polyacrylate, Polymethacrylate, Copolymere eines Acrylates oder Methacrylates mit Vinylchlorid oder Vinylacetat, Polyvinylchlorid, Copolymere von Vinylchlorid mit Vinylidenchlorid, Copolymere von Vinylchlorid mit Vinylacetat, Polyesterharze, Epoxyharze, Polyamide oder Polyurethane.

Zusätzlich zu den Verbindungen der Formel I und den polymeren Bindemitteln können die erfindungsgemäßen Toner in bekannten Mengen Farbmittel und magnetisch anziehbares Material enthalten. Die Farbmittel können organische Farbstoffe oder Pigmente, wie Nigrosin, Anilinblau, 2,9-Dimethylchinacridon, C.I. Disperse Red 15 (C.I. 6010), C.I. Solvent Red 19 (C.I. 26 050), C.I. Pigment Blue 15 (C.I. 74 160), C.I. Pigment Blue 22 (C.I. 69 810) oder C.I. Solvent Yellow 16 (C.I. 12 700) oder anorganische Pigmente, wie Ruß, Rotblei, gelbes Bleioxid oder Chromgelb, sein. Allgemein überschreitet die Menge des im Toner vorhandenen Farbmittels nicht 15 Gew.-%, bezogen auf das Gewicht des Toners.

Das magnetisch anziehbare Material kann beispielsweise Eisen, Nickel, Chromoxid, Eisenoxid oder ein Ferrit der Formel II

MeFe₂O₄ (II),

worin Me ein zweiwertiges Metall, z.B. Eisen, Kobalt, Zink, Nickel oder Mangan, darstellt, sein.

Die in den erfindungsgemäßen Tonern enthaltenden Verbindungen der Formel I sind an sich bekannt und beispielsweise in Organikum, 18. Auflage, Seiten 479 bis 481, 1990, beschrieben oder können nach den dort beschriebenen Methoden erhalten werden. In den Beispielen ist außerdem die Herstellung von mehreren Verbindungen der Formel I exemplarisch beschrieben.

Die Herstellung der die Verbindungen I als Ladungsstabilisatoren enthaltenden Toner erfolgt nach üblichen Verfahren, z.B. durch Vermischen der Bestandteile in einem Kneter und anschließendes Pulverisieren oder durcn Schmelzen des polymeren Bindemittels oder eines Gemisches der polymeren Bindemittel, anschließende feine Zerteilung einer oder mehrerer Verbindungen der Formel I, sowie der anderen Zusätze, falls verwendet, in dem geschmolzenen Harz unter Anwendung der für diesen Zweck bekannten Misch- und Knetmaschinen, anschließende Abkühlung der Schmelze zu einer festen Masse und schließlich Vermahlen der festen Masse zu Teilchen der gewünschten Teilchengröße (in der Regel 0,1 bis 50 µm). Es ist auch möglich, das polymere Bindemittel und den Ladungsstabilisator I in einem gemeinsamen Lösungsmittel zu suspendieren und die anderen Zusätze in die Suspension zu geben. Die Suspension kann so als Flüssigtoner verwendet werden.

Man kann die Flüssigkeit aber auch in an sich bekannter Weise sprühtrocknen oder die Lösungsmittel abdampfen und den festen Rückstand zu Teilchen der gewünschten Teilchengröße vermahlen.

Es ist weiterhin möglich, die Ladungstabilisatoren I nicht zu lösen, sondern fein in der Lösung des polymeren Bindemittels zu dispergieren. Die so erhaltene Tonerzubereitung kann dann, beispielsweise gemäß der US-A 4 265 990, in einem xerographischen Bildaufzeichnungssystem verwendet werden.

Die Verbindungen der Formel I sind vorteilhafte Ladungsstabilisatoren. Sie genügen in der Regel dem eingangs geforderten Anwendungsprofil und zeichnen sich besonders dadurch aus, daß sie bei Zusatz zu einer Tonerpräparation dieser ein günstiges elektrostatisches Aufladungsprofil verleihen, d.h. die Toner lassen sich schnell und hoch aufladen. Die erfindungsgemäßen Ladungsstabilisatoren bewirken weiterhin, daß die Ladung auf einem hohen Niveau konstant gehalten wird.

Die folgenden Beispiele sollen die Erfindung näher erläutern.

### A) Herstellung der Verbindungen der Formel I

### Beispiel H1

### 2-Acetylacetessigsäureisopropylester

23,3 g (1 Mol) Magnesiumspäne wurden in 50 ml trockenem Ethanol unter Stickstoff und Feuchtigkeitsausschluß mit 5 ml Tetrachlormethan versetzt. Nach dem Beginn der Gasentwicklung ließ man langsam eine Lösung von 147,1 g (1 Mol) Acetessigsäureisopropylester in 100 ml trockenem Ethanol zutropfen, wobei das Reaktionsgemisch auf Rückfluptemperatur gehalten wurde. Man ließ weitere 4 Stunden bei dieser Temperatur rühren und kühlte anschliepend ab. Bei 10°C wurden 78,5 g (1 Mol) Acetylchlorid langsam zugetropft. Man ließ noch 4 Stunden bei Raumtemperatur nachrühren und hydrolysierte anschließend mit einer Mischung aus 450 ml Eiswasser und 25 ml konzentrierter Schwefelsäure. Die organische Phase wurde abgetrennt, getrocknet und unter vermindertem Druck eingeengt. Man erhielt 192,3 g 2-Acetylacetessigsäureisopropylester (Reinheit > 96 %).

### Beispiel H2

### 2-Acetylacetessigsäureisopropylester-Natriumsalz

147,8 g (0,75 Mol) 2-Acetylacetessigsäureisopropylester wurden in 300 ml trockenem Ethanol gelöst und mit einer Lösung von 30,0 g Natriumhydroxid in 400 ml Ethanol versetzt. Nach dem Entfernen des Lösungsmittel unter vermindertem Druck erhielt man 85,32 g des Natriumsalzes als farbloses Pulver.
Analyse: Na ber. 11,0 gef. 12,0

### Beispiel H3

### 2-Acetylacetessigsäureisopropylester-Calciumsalz

9,8 g (0,05 Mol) 2-Acetylacetessigsäureisopropylester wurden in 400 ml Wasser suspendiert und mit 4 g 50 gew.-%iger Natronlauge bei einem pH-Wert von 8 in Lösung gebracht. 3,7 g Calciumhydroxid wurden in 100 ml Wasser unter Zusatz von Eisessig gelöst, so daß der End-pH-Wert bei 5,6 lag. Die Lösungen wurden vereinigt und der entstandene Niederschlag abfiltiert. Man erhielt 3 g des Calciumsalzes von 2-Acetylacetessigsäureisopropylester.
Analyse: Ca ber. 9,8 gef. 9,1

### Beispiel H4

### 2-Acetylacetessigsäure-tert-butylester

24,3 g (1 Mol) Magnesiumspäne wurden in 50 ml trockenem Ethanol unter Stickstoff und Feuchtigkeitsausschluß mit 5 ml Tetrachlormethan versetzt. Nach dem Beginn der Gasentwicklung ließ man langsam eine Lösung von 177,7 g (1 Mol) Acetessigsäure-tert-butylester in 100 ml trockenem Ethanol zutropfen, wobei das Reaktionsgemisch auf Rückfluptemperatur gehalten wurde. Man ließ weitere 4 Stunden bei dieser Temperatur rühren und kühlte anschließend ab. Bei 10°C wurden 78,5 g (1 Mol) Acetylchlorid langsam zugetropft. Man ließ noch 4 Stunden bei Raumtemperatur nachrühren und hydrolysierte anschließend mit einer Mischung aus 450 ml Eiswasser und 25 ml konzentrierter Schwefelsäure. Die organische Phase wurde abgetrennt, getrocknet und unter vermindertem Druck eingeengt. Man erhielt 192,3 g 2-Acetylacetessigsäure-tert-butylester (Reinheit > 96 %).

### Beispiel H5

### 2-Acetylacetessigsäure-tert-butylester-Magnesiumsalz

40,0 g (0,2 Mol) 2-Acetylacetessigsäure-tert-butylester wurden in 400 ml Wasser suspendiert und mit 16 g 50 gew.-%iger Natronlauge bei pH 8 in Lösung gebracht. 5,8 g Maanesiumhydroxid wurden in 100 ml Wasser unter Zusatz von Eisessig gelöst, so daß der End-pH-Wert bei 5,6 lag. Die Lösungen wurden vereinigt und der entstandene Niederschlag abfiltriert und getrocknet. Man erhielt 41,5 g des Magnesiumsalzes.
Analyse: Mg ber. 5,8 gef. 5,1

### Beispiel H6

### 2-Acetylacetessigsäure-tert-butylester-Calciumsalz

10,46 g (0,05 Mol) 2-Acetylacetessigsäure-tert-butylester wurden in 200 ml Wasser suspendiert und mit 4 g 50 gew.-%iger Natronlauge bei pH 10 in Lösung gebracht. 1,85 g Calciumhydroxid wurden in 100 ml Wasser gelöst, in dem mit Eisessig der pH-Wert bei 8 gehalten wurde. Die Lösungen wurden vereinigt und der entstandene Niederschlag abfiltriert und getrocknet. Man erhielt 5,1 g des Calciumsalzes.
Analyse: Ca ber. 8,4 gef. 9,1

### Beispiel H7

### 2-Benzoylacetessigsäure-tert-butylester

24,3 g (1 Mol) Magnesiumspäne wurden in 50 ml trockenem Ethanol unter Stickstoff und Feuchtigkeitsausschluß mit 5 ml Tetrachlormethan versetzt. Nach dem Beginn der Gasentwicklung ließ man langsam eine Lösung von 177,7 g (1 Mol) Acetessigsäure-tert-butylester in 100 ml trockenem Ethanol zutropfen, wobei das Reaktionsgemisch auf Rückfluptemperatur gehalten wurde. Man ließ weitere 4 Stunden bei dieser Temperatur rühren und kühlte anschließend ab. Bei 10°C wurden 78,5 g (1 Mol) Benzoylchlorid langsam zugetropft. Man ließ noch 4 Stunden bei Raumtemperatur nachrühren und hydrolysierte anschließend mit einer Mischung aus 450 ml Eiswasser und 25 ml konzentrierter Schwefelsäure. Die organische Phase wurde abgetrennt, getrocknet und unter vermindertem Druck eingeengt. Man erhielt 192,3 g 2-Benzoylacetessigsäure-tert-butylester (Reinheit > 96 %).

### Beispiel H8

### 2-Benzoylacetessigsäure-tert-butylester-Magnesiumsalz

26,8 g (0,1 Mol) 2-Benzoylacetessigsäure-tert-butylester wurden in 100 ml Wasser suspendiert und mit 8 g 50 gew.-%iger Natronlauge bei pH 8 in Lösung gebracht. 2,92 g (0,05 Mol) Magnesiumhydroxid wurden in 100 ml Wasser unter Zusatz von Eisessig gelöst, so daß der pH-Wert bei 5,6 lag. Die Lösungen wurden vereinigt und der entstandene Niederschlag abfiltriert und getrocknet. Man erhielt 32,2 g des Magnesiumsalzes.
Analyse: Mg ber. 4,7 gef. 4,7

### Beispiel H9

Analog Beispiel H7 wurde aus Acetessigsäureisopropylester und Benzoylchlorid 2-Benzoylacetessigsäureisopropylester hergestellt, aus dem durch Umsetzung mit Magnesiumhydroxid (analog Beispiel H8) das Magnesiumsalz erhalten wurde.
Analyse: Mg ber. 6,2 gef. 5,8

### Beispiel H10

### 2-Acetylacetessigsäureisopropylester-Strontiumsalz

9,3 g (0,05 Mol) 2-Acetylacetessigsäureisopropylester wurden in 50 ml Wasser gegeben. Dann wurde durch tropfenweise Zugabe von Natronlauge (50 gew.-%ig) ein pH-Wert von 10 bis 11 eingestellt. Dabei ging der 2-Acetylacetessigsäurepropylester in Lösung. Innerhalb von 1 Stunde tropfte man eine Lösung von 5,29 g (0,025 Mol) Strontiumnitrat in 25 ml Wasser hinzu. Der gebildete weiße Niederschlag wurde abfiltriert, mit Wasser gewaschen und getrocknet.
Ausbeute: 7,22 g (63 %)

| | | | |
|---|---|---|---|
| gef. | C: 45,6 %, | H: 5,8 %, | Sr: 18,8 % |
| ber. | C: 47,2 %, | H: 5,7 %, | Sr: 19,1 % |

### Beispiel H11

### 2-Acetylacetessigsäureisopropylester-Bariumsalz

9,3 g (0,05 Mol) 2-Acetylacetessigsäureisopropylester wurden in 50 ml Wasser gegeben. Dann wurde durch tropfenweise Zugabe von Natronlauge (50 gew.-%ig) ein pH-Wert von 10 bis 11 eingestellt. Dabei ging der 2-Acetylacetessigsäurepropylester in Lösung. Innerhalb von 1 Stunde tropfte man eine Lösung von 6,84 g (0,025 Mol) Bariumacetat-monohydrat in 25 ml Wasser hinzu. Der gebildete weiße Niederschlag wurde abfiltriert, mit Wasser gewaschen und getrocknet.
Ausbeute: 5,3 g (42 %)

| | | | |
|---|---|---|---|
| gef. | C: 39,5 %, | H: 5,2 %, | Ba: 26,8 % |
| ber. | C: 42,6 %, | H: 5,2 %, | Ba: 27,1 % |

### Beispiel H12

### 2-Acetyldibenzoylmethan

57,22 g (0,5 Mol) Magnesiumethylat wurden in 200 ml Toluol auf Siedetemperatur erhitzt. Dann ließ man innerhalb von 1 Stunde 112,13 g (0,5 Mol) Dibenzoylmethan, gelöst in 300 ml Toluol, zutropfen. Nach dreistündigem Erhitzen unter Rückfluß kühlte man auf 10°C ab und ließ 39,25 g (0,5 Mol) Acetylchlorid so zutropfen, daß die Temperatur 10°C nicht überschritt. Anschließend gab man eine Mischung aus 225 g Eis und 12,5 ml konz. Schwefelsäure zum Reaktionsansatz. Die organische Phase wurde abgetrennt, über Natriumsulfat getrocknet und unter vermindertem Druck eingeengt. Dabei kristallisierte das farblose Produkt aus. Durch Abfiltrieren und Trocknen erhielt man 99,8 g (89 %) 2-Acetyldibenzoylmethan (Schmp.: 77 bis 80°C).

### Beispiel H13

### 2-Acetyldibenzoylmethan-Calcium-Salz

13,2 g (0,05 Mol) 2-Acetyldibenzyolmethan wurden in 50 ml wasser gegeben. Dann wurde durch tropfenweise Zugabe von Natronlauge (50 gew.-%ig) ein pH-Wert von 12 eingestellt. Dabei ging 2-Acetyldibenzoylmethan in Lösung. Innerhalb von 1 Stunde tropfte man eine Lösung von 3,96 g (0,025 Mol) Calciumacetat-monohydrat in 25 ml Wasser hinzu. Der gebildete gelbe Niederschlag wurde abfiltriert, mit Wasser gewaschen und getrocknet. Ausbeute: 13,94 g (97,4%)
Schmelzbereich: 196 bis 220°C

| | | | |
|---|---|---|---|
| gef. | C: 68,5 %, | H: 4,9 %, | Ca: 7,0 % |
| ber. | C: 71,2 %, | H: 4,9 %, | Ca: 6,6 % |

### Beispiel H14

### 2-Acetylacetessigsäure-tert-butylester-Calcium/Bariumsalz (Herstellung in Synthese)

10,0 g (0,05 Mol) 2-Acetylacetessigsäure-tert-butylester wurden in 50 ml Wasser gegeben. Dann wurde durch tropfenweise Zugabe von Natronlauge (50 gew.-%ig) ein pH-Wert von 12 eingestellt. Dabei entstand eine homogene Lösung. Innerhalb von 1 Stunde tropfte man eine Lösung von 3,79 g (0,024 Mol) Calciumacetat-monohydrat und 0,27 g (0,001 Mol) Bariumacetat-monohydrat in 25 ml Wasser hinzu. Der gebildete weiße Niederschlag wurde abfiltriert, mit Wasser gewaschen und getrocknet.
Ausbeute: 5,6 g (50 %)

| | | |
|---|---|---|
| gef. | Ca: 7,8 %, | Ba: 1,0 % |
| ber. | C:a 8,6 %, | Ba: 1,2 % |

In analoger Weise werden die in der folgenden Tabelle 1 aufgeführten Mischungen der Formel erhalten.

**Tabelle 1**

| Bsp. Nr. | L¹ | M | Mol-% | L² | Q | Mol-% |
|---|---|---|---|---|---|---|
| H15 | t-Bu^{*)} | Ca | 97,5 | t-Bu | Ba | 2,5 |
| H16 | i-Pr^{*)} | Ca | 50 | i-Pr | Ba | 50 |
| H17 | i-Pr | Ca | 67 | i-Pr | Ba | 33 |
| H18 | i-Pr | Ca | 90 | i-Pr | Ba | 10 |
| H19 | i-Pr | Ca | 99 | i-Pr | Ba | 1 |
| H20 | i-Pr | Ca | 50 | i-Pr | Sr | 50 |
| H21 | t-Bu | Ca | 50 | i-Pr | Ba | 50 |

| | | | | | | |
|---|---|---|---|---|---|---|
| ^{*)} Bu = C₄H₉, Pr = C₃H₇ | | | | | | |

### Beispiel H22

Es wurde eine Mischung aus 21 g (0,048 Mol) 2-Acetylacetessigsäure-tert-butylester-Calciumsalz und 1,1 g (0,002 Mol) 2-Acetylacetessigsäure-tert-butylester-Bariumsalz durch inniges Verreiben der beiden Komponenten im Mörser erzeugt.

### Beispiel H 23

Analog Beispiel H22 wurde eine Mischung aus 67 Mol-% 2-Acetylacetessigsäureisopropylester-Calciumsalz und 33 Mol-% 2-Acetylacetessigsäureisopropylester-Bariumsalz erzeugt.

### B) Anwendung

Die Anwendungsbeispiele wurden mit farbmittelfreien Tonermodellen, bestehend aus Harz und den erfindungsgemäßen Ladungsstabilisatoren, durchgeführt.

### I. Herstellung der Toner

### Beispiel A1

In eine Lösung von 10 g eines nicht vernetzten Styrol/Butylacrylatharzes in 100 ml Xylol wurden bei Raumtemperatur 0,2 g 2-Acetylacetessigsäureisopropylester-Natriumsalz (Beispiel H2) eingetragen und anschließend gefriergetrocknet.

### Beispiel A2

In einem Mixer wurden 10 g eines nicht vernetzten Styrol/Butylacrylatharzes und 0,2 g 2-Acetylacetessigsäureisopropylester-Natriumsalz (Beispiel H2) intensiv gemischt, bei 120°C geknetet, extrudiert und gemahlen. Es wurden durch Sichtung Tonerteilchen einer mittleren Partikelgröße von 15 µm erzeugt.

### II. Herstellung der Developer und Prüfung

Zur Herstellung eines Developers wurden 99 Gew.-% eines Stahlcarriers, der eine Teilchengröße von 50 µm aufwies, mit 1 Gew.-% des Toners genau eingewogen und 30 Minuten auf einem Rollenbock aktiviert. Danach wurde die elektrostatische Aufladung des Developers bestimmt. Etwa 5 g des aktivierten Developers wurden in einem handelsüblichen q/m-Meter (Firma Epping GmbH, Neufahrn) in eine hard-blow-off-Zelle, die mit einem Elektrometer elektrisch verbunden war, eingefüllt. Die Maschenweiten der in der Meßzelle eingesetzten Siebe betrug 50 µm.

Damit war gewährleistet, daß der Toner möglichst vollständig ausgeblasen wurde, der Carrier aber in der Meßzelle verblieb. Durch einen kräftigen Luftstrom (ca. 4 000 cm³/min) und gleichzeitigem Absaugen wurde der Toner nahezu vollständig von den Carrierteilchen entfernt, wobei letztere in der Meßzelle verblieben. Die Aufladung des Carriers wurde am Elektrometer registriert. Die entsprach dem Betrag der Aufladung der Tonerteilchen, nur mit umgekehrten Vorzeichen. Zur Berechnung des q/m-Wertes wurde deshalb der Betrag von q mit den umgekehrten Vorzeichen verwendet. Durch Zurückwägen der Meßzelle wurde die Masse an dem ausgeblasenen Toner bestimmt und daraus die elektrostatische Aufladung q/m berechnet.

Die an den Tonern bestimmte Aufladung ist in der folgenden Tabelle 2 zusammengefaßt.

## Patentansprüche

1. Elektrostatischer Toner, enthaltend ein polymeres Bindemittel und als Ladungsstabilisator eine Verbindung der Formel I in der
Z C₁-C₂₀-Alkyl, das gegebenenfalls durch Phenyl substituiert ist, C₅-C₇-Cycloalkyl oder gegebenenfalls substituiertes Phenyl,
X und Y gleich oder verschieden sind und unabhängig voneinander jeweils Cyano oder einen Rest der Formel -CO-OR¹, -CO-NR¹R² oder -CO-R³, worin R¹ für C₁-C₂₀-Alkyl, das gegebenenfalls durch Phenyl substituiert ist, oder C₅-C₇-Cycloalkyl, R2 für Wasserstoff oder C₁-C₄-Alkyl und R3 für C₁-C₂₀-Alkyl, das gegebenenfalls durch Phenyl substituiert ist, C₅-C₇-Cycloalkyl oder gegebenenfalls substituiertes Phenyl stehen, oder X und Y zusammen einen Rest der Formel -CO-L-CO- oder -CO-CH=C(CH3)-O-CO-, worin L für C₂-C₄-Alkylen steht, und
Kat^{⊕} das Äquivalent eines Kations bedeuten.

2. Elektrostatischer Toner nach Anspruch 1, enthaltend eine Verbindung der Formel I, in der ,
Z C₁-C₂₀-Alkyl oder gegebenenfalls substituiertes Phenyl und
X und Y unabhängig voneinander jeweils einen Rest der Formel -CO-OR¹ oder -CO-R³, worin R¹ für C₁-C₂₀-Alkyl und R³ für C₁-C₂₀-Alkyl oder Phenyl stehen, bedeuten.

3. Elektrostatischer Toner nach Anspruch 1, enthaltend eine Verbindung der Formel I, in der Kat^{⊕} ein Proton, ein Kation, das sich von einem Metall der Gruppe IA des Periodensystems der Elemente ableitet, oder das Äquivalent eines Kations, das sich von einem Metall der Gruppe IIA des Periodensystems der Elemente ableitet, bedeutet.

4. Elektrostatischer Toner nach Anspruch 1, enthaltend eine Verbindung der Formel I, in der
Z C₁-C₂₀-Alkyl,
X den Rest -CO-OR¹, worin R¹ für C₁-C₂₀-Alkyl steht, und
Y den Rest -CO-R³, worin R³ für C₁-C₂₀-Alkyl oder Phenyl steht, bedeuten.

5. Elektrostatischer Toner nach Anspruch 1, enthaltend eine Verbindung der Formel I, in der
Kat^{⊕} ein Proton, ein Lithium-, Natrium- oder Kaliumion oder das Äquivalent eines Magnesium- oder Calciumions bedeutet.

6. Elektrostatischer Toner nach Anspruch 1, enthaltend 0,01 bis 2 Gew.-%, bezogen auf das Gewicht des Toners, einer Verbindung der Formel I.

7. Elektrostatischer Toner nach Anspruch 1, enthaltend zusätzlich ein Farbmittel.

8. Verwendung der Verbindungen der Formel I gemäß Anspruch 1 als Ladungsstabilisatoren in elektrostatischen Tonern.

## Claims

1. An electrostatic toner containing a polymeric binder and, as a charge stabilizer, a compound of the formula I where Z is C₁-C₂₀-alkyl which is unsubstituted or substituted by phenyl or Z is C₅-C₇-cycloalkyl or unsubstituted or substituted phenyl, X and Y are identical or different and, independently of one another, are each cyano or a radical of the formula -CO-OR¹, -CO-NR₁R² or -CO-R³, where R¹ is C₁-C₂₀-alkyl which is unsubstituted or substituted by phenyl or R¹ is C₅-C₇-cycloalkyl, R² is hydrogen or C₁-C₄-a-kyD and R³ is C₁-C₂₀-alkyl which is unsubstituted or substituted by phenyl or R³ is C₅-C₇-cycloalkyl or unsubstituted or substituted phenyl, or X and Y together form a radical of the formula -CO-L-CO- or -CO-CH=C(CH₃)-O-CO-, where L is C₂-C₄-alkylene, and Kat^{⊕} is one equivalent of a cation.

2. An electrostatic toner as claimed in claim 1, containing a compound of the formula I where Z is C₁-C₂₀-alkyl or unsubstituted or substituted phenyl and X and Y independently of one another are each a radical of the formula -CO-OR¹ or -CO-R³, where R¹ is C₁-C₂₀-alkyl and R³ is C₁-C₂₀-alkyl or phenyl.

3. An electrostatic toner as claimed in claim 1, containing a compound of the formula I where Kat^{⊕} is a proton, a cation derived from a metal of group IA of the periodic table of the elements or one equivalent of a cation derived from a metal of Group IIA of the periodic table of the elements.

4. An electrostatic toner as claimed in claim 1, containing a compound of the formula I where Z is C₁-C₂₀-alkyl, X is -CO-OR¹, where R¹ is C₁-C₂₀-alkyl, and Y is -CO-R³, where R³ is C₁-C₂₀-alkyl or phenyl.

5. An electrostatic toner as claimed in claim 1, containing a compound of the formula I where Kat^{⊕} is a proton, a lithium, sodium or potassium ion or one equivalent of a magnesium or calcium ion.

6. An electrostatic toner as claimed in claim 1, containing from 0.01 to 2% by weight, based on the weight of the toner, of a compound of the formula I.

7. An electrostatic toner as claimed in claim 1, additionally containing a colorant.

8. Use of a compound of the formula I as claimed in claim 1 as a charge stabilizer in electrostatic toners.

## Revendications

1. Encre électrostatique, qui contient un liant polymérique et, à titre de stabilisateur de charge, un composé de la formule I dans laquelle
Z représente un radical alkyle en C₁ à C₂₀, à substitution phénylique éventuelle, un radical cycloalkyle en C₅ à C₇, ou un radical phényle éventuellement substitué,
X et Y ont des significations identiques ou différentes et représentent chacun, indépendamment l'un de l'autre, un radical cyano ou un reste de la formule -CO-OR¹, -CO-NR¹R² ou -CO-R³, où R¹ représente un groupe alkyle en C₁ à C₂₀ à substitution phénylique éventuelle, ou un radical cycloalkyle en C₅ à C₇, R² représente un atome d'hydrogène ou un radical alkyle en C₁ à C₄ et R³ représente un radical alkyle en C₁ à C₂₀ à substitution phénylique éventuelle, un radical cycloalkyle en C₅ à C₇, ou un radical phényle éventuellement substitué, ou bien X et Y représentent ensemble un reste de la formule -CO-L-CO- ou -CO-CH=C(CH₃)-O-CO-, où L représente un groupe alkylène en C₂ à C₄ et
cat^{⊕} représente l'équivalent d'un cation.

2. Encre électrostatique suivant la revendication 1, contenant un composé de la formule I dans laquelle
Z représente un groupe alkyle en C₁ à C₂₀, ou un groupe phényle éventuellement substitué et
X et Y représentent chacun, indépendamment l'un de l'autre, un reste de la formule -CO-OR¹ ou -CO-R³, où R¹ représente un radical alkyle en C₁ à C₂₀ et R³ représente un radical alkyle en C₁ à C₂₀ ou un radical phényle.

3. Encre électrostatique suivant la revendication 1, contenant un composé de la formule I dans laquelle
cat^{⊕} représente un proton, un cation, qui provient d'un métal du groupe IA du système périodique des éléments, ou l'équivalent d'un cation qui provient d'un métal du groupe 2A du système périodique des éléments.

4. Encre électrostatique suivant la revendication 1, contenant un composé de la formule I dans laquelle
Z représente un radical alkyle en C₁ à C₂₀,
X représente le reste -CO-OR¹, où R¹ représente un radical alkyle en C₁ à C₂₀ et
Y représente le reste -CO-R³, où R³ représente un radical alkyle en C₁ à C₂₀ ou un radical phényle.

5. Encre électrostatique suivant la revendication 1, contenant un composé de la formule I dans laquelle
cat^{⊕} représente un proton, un ion lithium, sodium ou potassium, ou l'équivalent d'un ion magnésium ou calcium.

6. Encre électrostatique suivant la revendication 1, contenant 0,01 à 2% en poids, par rapport au poids de l'encre, d'un composé de la formule I.

7. Encre électrostatique suivant la revendication 1, contenant complémentairement un colorant.

8. Utilisation des composés de la formule I suivant la revendication 1 à titre de stabilisateurs de charge dans des encres électrostatiques.
